# EUROPÄISCHE PATENTANMELDUNG

(11) **EP 0 424 550 A1**
(43) Veröffentlichungstag der Anmeldung: **02.05.1991**
(21) Anmeldenummer: 89119605.7
(22) Anmeldetag: 23.10.1989
(51) Int. Cl.: C10C 3/16

(54) **Verfahren zur Herstellung von Bitumen-Füllstoff-Gemischen oder zum Auftragen von Bitumen auf eine Fläche**

(71) Anmelder: Zeiss, Karl Reinhard, D-79115 Freiburg (DE); Degen, Paul, D-77830 Bühlertal (DE)
(72) Erfinder: Zeiss, Karl Reinhard, D-79115 Freiburg (DE); Degen, Paul, D-77830 Bühlertal (DE)

(57) **Zusammenfassung**

Das Verfahren zur Herstellung von Bitumen-Füllstoff-Gemischen oder zum Auftragen von Bitumen auf eine Fläche sieht im Gegensatz zur bisher üblichen Verarbeitung des Bitumens im flüssigen Zustand vor, daß es zunächst im fließfähigen Zustand mittels kryogenem Flüssiggas abgeschreckt und dabei granuliert und/oder pulverisiert wird. In diesem Zustand lässt es sich dann leicht, sehr homogen und mit einem sehr geringen Volumenanteil mit wenigstens einem Füllstoff mischen oder zur Auftragung auf eine Fläche bringen, wobei es gegebenenfalls erst bei dem Vorgang des Auftragens oder danach erwärmt wird.

## Beschreibung

Um Asphalt für Fußboden- und Straßenbeläge herzustellen, wurde bisher die bituminöse Masse im heißen Zustand mit den jeweils in Frage kommenden mineralischen Füllstoffen gemischt. Da hierbei das flüssige Bitumen den Füllstoff vollständig umschließt und die Hohlräume zwischen den Füllstoffpartikeln im wesentlichen ausfüllt, ist der Anteil des Bitumens im Asphaltestrich bzw. Straßenbelag verhältnismäßig hoch. Dies bedingt wiederum eine verhältnismäßig geringe Druckfestigkeit. Ein weiterer Nachteil sind die unangenehmen Arbeitsbedingungen beim Aufbringen von Asphalt oder Bitumen auf Straßen, Böden und Dächer, da in allen Fällen, eine heiße, übel riechende Masse verarbeitet werden muß, aus der gesundheitsschädliche Dämpfe entweichen.

Der Erfindung liegt die Aufgabe zugrunde, ein Verfahren der eingangs genannten Art zu schaffen, welches die Verarbeitung von Bitumen und Asphalt erleichtert und die Herstellung von Mischungen mit besonders niedrigem Bitumenanteil ermöglicht.

Vorstehende Aufgabe wird erfindungsgemäß dadurch gelöst, daß das ggf. mit einem Trägerstoff vorgemischte Bitumen im fließfähigen Zustand mittels kryogenem Flüssiggas abgeschreckt und dabei granuliert und/oder pulverisiert wird, und daß es danach im granulierten und/oder pulverisierten Zustand mit wenigstens einem Füllstoff gemischt oder zur Auftragung auf die Fläche gebracht wird.

Der Vorteil des neuen Verfahrens liegt zunächst darin, daß sich das granulierte und/oder pulverisierte Bitumen im gekühlten Zustand leicht und unter angenehmen Arbeitsbedingungen mit Füllstoffen mischen und auf die zu beschichtenden Flächen auftragen läßt. Außerdem lassen sich sehr homogene Mischungen herstellen. Besonders vorteilhaft kann es im Einzelfall sein, daß sich durch Vermischen des Füllstoffes mit körnigem statt flüssigem Bitumen extrem magere und entsprechend harte Gemische herstellen lassen. Die Bitumenpartikel brauchen die Hohlräume zwischen den Füllstoffpartikeln nur zu einem geringen Teil auszufüllen. Beim "Auftauen" bzw. Erhitzen zieht sich das wieder verflüssigte Bitumen infolge Kapillarwikung in die Spalte und zu den Berührungsstellen der Füllstoffpartikel. Während dort sehr kurze und daher feste Brücken zwischen den Füllstoffpartikeln gebildet werden, bleiben die größeren Hohlräume zwischen diesen weitgehend frei. Am Ende sitzt das Bitumen gerade an den für die Verklebung der Füllstoffpartikel wichtigsten Stellen, während im übrigen der größte Teil der Hohlräume zwischen den Füllstoffpartikeln frei bleibt. Auf diese Weise lassen sich Asphaltbeläge herstellen, die nur wenige Prozent oder gar weniger als ein Prozent Bitumen enthalten.

Eine zusätzliche Möglichkeit, den Anteil des Bitumens zu verringern, besteht erfindungsgemäß darin, daß dieser zunächst im flüssigen Zustand mit einem hier als Trägerstoff bezeichneten ersten Füllstoff gemischt wird, dessen Partikel vom Bitumen ganz umschlossen werden. Im anschließenden Verfahrensschritt der Abschreckung durch kryogenes Flüssiggas ergeben sich feste Körner, bestehend aus einem durch den Trägerstoff gebildeten Kern und einer durch das Bitumen gebildeten, jetzt harten Oberflächenschicht. Deren Volumen ist kleiner, als wenn das ganze Korn aus gefrorenem Bitumen bestehen würde, kann aber ebenfalls nach dem Mischen mit Füllstoffen als Binder zwischen den angrenzenden Füllstoffpartikeln dienen. Es genügt wiederum eine sehr geringe Menge von mit Bitumen überzogenen Trägerstoffpartikeln, die im gekühlten Zustand sehr gleichmäßig mit dem vorgesehenen Füllmaterial gemischt werden. Danach wird die bituminöse Oberflächenschicht auf den Trägerstoffpartikeln aufgetaut oder erhitzt, zieht sich auch wieder teilweise noch weiter in enge Spalte zwischen angrenzenden Füllstoffpartikeln hinein und biltet kleine, kräftige Brücken zwischen den Füllstoffpartikeln untereinander, sowie zwischen diesen und dem Trägerstoff.

Wenn im folgenden von Bitumen im granulierten oder puverisierten Zustand gesprochen wird, so soll darunter auch solches Bitumen verstanden werden, das einen Trägerstoff enthält.

Das erhitzte, flüssige Bitumen, dem gegebenenfalls zur Verflüssigung noch Öl oder ein Lösungsmittel beigemischt sein kann, läßt sich auf einfache Weise bereits dadurch abschrecken und körnig zerkleinern, daß man es in ein Flüssiggas-Bad eingießt. Alternativ besteht die Möglichkeit, das Bitumen,ausgebreitet auf einem Förderband, in ein Flüssiggas-Bad zu führen oder Flüssiggas über das Förderband fließen zu lassen. In allen diesen Fällen führt die Abschreckung des heißen, flüssigen Bitumens dazu, daß es mehr oder weniger feinkörnig granuliert wird, ohne daß es eines besonderen Zerkleinerungsvorgangs bedürfte. Falls im Einzelfall gewünscht, kann jedoch das gefrohrene, körnige Bitumen durch Malen noch weiter verfeinert werden.

Die Bildung kleiner Bitumen-Partikel kann in einer abgewandelten Ausführungsform der Erfindung auch dadurch erreicht werden, daß das heiße, flüssige Bitumen durch wenigstens eine Strahldüse oder durch ein Schleuderrad zu Tropfen zerstäubt und diese durch Flüssiggas abgeschreckt werden. Hierzu kann man die durch das Zerstäuben gebildeten Tropfen in das Flüssiggas fallen lassen oder mit ebenfalls zerstäubtem Flüssiggas in Kontakt bringen. Daneben ist eine indirekte Kühlung möglich, indem das Bitumen in einer Kühlkammer zerstäubt wird, deren Wände und/oder gasförmige Atmosphäre durch Flüssiggas auf niedriger Temperatur gehalten werden. Aus Kostengründen bietet es sich an, flüssigen Stickstoff als kryogenes Flüssiggas zu verwenden.

Die Weiterverarbeitung des körnigen bzw. pulverigen Bitumens richtet sich nach den jeweiligen Anwendungszwecken. Das Material läßt sich z. B. in Kühlbehältern zu Baustellen fahren, dort mit Füll- und Zuschlagstoffen in sehr gleichmäßiger Verteilung mischen und beispielsweise auf einem Fußboden als Estrich ausbreiten. Es leuchtet unmittelbar ein, daß dabei der Umgang mit dem körnigen Material wesentlich angenehmer ist als mit heißem, flüssigen Bitumen bzw. Asphalt.

Alternativ kann das körnige Bitumen auch bereits im Werk mit Füll- und Zuschlagstoffen vermischt und die Mischung an die Baustellen gefahren werden. Welches Verfahren im Einzelfall angewendet wird, hängt auch von dem zum Einsatz kommenden Bitumen ab. Höhersiedendes Bitumen läßt sich länger bei Umgebungstemperaturen als Pulver halten und in pulveriger Form zusammen mit Füll- und Zuschlagstoffen auf eine zu beschichtende Fläche auftragen. Andererseits kann es sich danach empfehlen, durch kurzzeitige Erwärmung mit z. Bsp. einer heißen Platte oder Walze oder auch durch Mikrowellenbestrahlung, das Bitumen schneller bzw. überhaupt erst auf diejenige Temperatur zu bringen, bei welcher die vorgesehene Bindung der Füllstoffe eintritt. Es sei aber an dieser Stelle angemerkt, daß man in der Praxis in vielen Fällen ohne eine solche nachträgliche Erwärmung der auf eine Fläche aufgetragenen pulverigen oder körnigen Mischung auskommt, da das Bitumen so ausgewählt und eingestellt werden kann, daß es einerseits bei Umgebungstemperatur ausreichend klebrig und fließfähig wird, um die Füllstoffpartikel miteinander zu verkleben, andererseits mit derer zunehmender Benetzung und Verteilung in den Spalten des Materials sowie durch die Aufnahme von Staub auch zunehmend verfestigt wird. Die Kontaktierung zwischen Bitumen und Füllstoff kann in schwierigen Fällen dadurch erleichtert werden, daß letzterer vor dem Mischen mit dem körnigen oder pulverigen Bitumen mit Alkohol oder einem anderen Benetzungshilfsmittel befeuchtet wird.

Ein weiteres für den praktischen Einsatz bevorzugtes Auftragsverfahren sieht vor, daß das gekühlte, körnige bzw. pulverige Bitumen mit oder ohne Füllstoffe über eine Sprühpistole auf eine zu beschichtende Fläche aufgetragen wird, wobei die Sprühpistole eine Heizeinrichtung aufweist oder mit Heißluft betrieben wird, so daß das Bitumen nur kurzzeitig und unmittelbar beim Auftragen in ausreichendem Maße erwärmt wird, um die vorgesehene Bindungswirkung zu entfalten.

Außer den oben bereits erwähnten Anwendungen eignet sich das neue Verfahren auch zur Verfestigung von Schotterbetten z. B. beim Gleis- und Wegebau. Hierbei werden die Schottersteine durch das im körnigen Zustand mit dem Schotter gemischte Bitumen verklebt, während die inneren Hohlräume und die Wasserdurchlässigkeit des Schotters praktisch unverändert erhalten bleiben. Die miteinander in Verbindung stehenden,verhältnismäßig großen Hohlräume in einem Schotterbett bieten sogar die Möglichkeit, daß das pulverige oder körnige Bitumen nachträglich in ein bereits bestehendes Schotterbett eingebracht wird und dann nach Erwärmung auf die Umgebungstemperatur oder durch zusätzliche Erwärmung z. B. mittels Heißluft oder Mikrowelle, verflüssigt wird und die Schottersteine miteinander verklebt.

## Patentansprüche

1. Verfahren zur Herstellung von Bitumen-Füllstoff-Gemischen oder zum Auftragen von Bitumen auf eine Fläche, **dadurch gekennzeichnet**, daß das evtl. mit einem Trägerstoff vorgemischte Bitumen im fließfähigen Zustand mittels kryogenem Flüssiggas abgeschreckt und dabei granuliert und/oder pulverisiert wird, und daß es danach im granulierten und/oder pulverisierten Zustand mit wenigstens einem Füllstoff gemischt oder zur Auftragung auf die Fläche gebracht wird.

2. Verfahren nach Anspruch 1 **dadurch gekennzeichnet**, daß das Bitumen in ein Flüssiggas-Bad eingegossen wird.

3. Verfahren nach Einspruch 1, **dadurch gekennzeichnet**, daß das Bitumen auf einem Förderband durch Flüssiggas abgeschreckt wird.

4. Verfahren nach Anspruch 1 **dadurch gekennzeichnet**, daß das Bitumen durch wenigstens eine Strahldüse oder ein Schleuderrad zu Tropfen zerstäubt und diese direkt oder indirekt mittels Flüssiggas abgeschreckt werden.

5. Verfahren nach einem der Ansprüche 1-4, **dadurch gekennzeichnet**, daß zum Abschrecken des Bitumens flüssiger Stickstoff verwendet wird.

6. Verfahren nach einem der Ansprüche 1-5, **dadurch gekennzeichnet**, daß das Bitumen nach dem Abschrekken mechanisch weiter zerkleinert wird.

7. Verfahren nach einem der Ansprüche 1-6, **dadurch gekennzeichnet**, daß der Füllstoff vor dem Mischen mit Alkohol oder einem anderen Benetzungshilfsmittel befeuchtet wird.

8. Verfahren nach einem der Ansprüche 1-7, **dadurch gekennzeichnet**, daß das granulierte und/oder pulverisierte Bitumen während des Mischens oder beim Vorgang des Auftragens auf eine Fläche erhitzt wird.

9. Verfahren nach einem der Ansprüche 1-7, **dadurch gekennzeichnet**, daß das granulierte und/oder pulverisierte Bitumen nach dem Mischen mit wenistens einem Füllstoff und nach dem Auftragen dieser Mischung auf eine Fläche erhitzt wird.

10. Verfahren nach einem der Ansprüche 1-9, **dadurch gekennzeichnet**, daß der Anteil des Bitumens am gesamten Volumen einer Bitumen-Füllstoff-Mischung weniger als 5 % beträgt.

11. Verfahren nach Anspruch 10, **dadurch gekennzeichnet**, daß der Anteil des Bitumens am Volumen des Bitumen-Füllstoff-Gemischs weniger als 1 % beträgt.

12. Verfahren nach einem der Ansprüche 1-11, **dadurch gekennzeichnet**, daß bei Verwendung eines Füllstoffs mit verhältnismäßig großen, durchgehenden Hohlräumen, wie z. B. Schotter, das granulierte und/oder pulverisierte Bitumen nachträglich in eine bereits bestehende Bettung des Füllstoffs eingebracht wird.

## Geänderte Patentansprüche

### Geänderte Patentansprüche gemäss Regel 86(2) EPÜ.

1. Verfahren zur Herstellung von Bitumenpulver und/oder -granulat durch Abkühlen des flüssigen Bitumens,
dadurch gekennzeichnet,
daß das flüssige Bitumen durch Inkontaktbringen mit der Kälte eines cryogenen Flüssiggases abgeschreckt und dabei granuliert und/oder pulverisiert wird.
2. Verfahren nach Anspruch 1,
dadurch gekennzeichnet,
daß das flüssige Bitumen in ein cryogenes Flüssiggasbad eingeleitet wird.
3. Verfahren nach Anspruch 1 oder 2,
dadurch gekennzeichnet,
daß das flüssige Bitumen auf einem Förderband durch das cryogene Flüssiggas abgeschreckt wird.
4. Verfahren nach Anspruch 3,
dadurch gekennzeichnet,
daß das Förderband durch das Flüssiggasbad hindurchgeführt wird.
5. Verfahren nach Anspruch 2,
dadurch gekennzeichnet,
daß das flüssige Bitumen tropfenförmig in das cryogene Flüssigbad eingeleitet wird.
6. Verfahren nach Anspruch 1,
dadurch gekennzeichnet,
daß als cryogenes Flüssiggas flüssiger Stickstoff verwendet wird.
7. Verfahren nach Anspruch 1,
dadurch gekennzeichnet,
daß dem flüssigen Bitumen vor der Abschreckung ein Trägerstoff zugemischt wird.
8. Verfahren zur Herstellung von Bitumen-Füllstoff-Gemischen,
dadurch gekennzeichnet,
daß Bitumenpulver und/oder Granulat bei Raumtemperatur mit wenigstens einem Füllstoff gemischt werden.
9. Verfahren nach Anspruch 9,
dadurch gekennzeichnet,
daß der Anteil des Bitumens am Bitumen-Füllstoff-Gemisch weniger als 5%, vorzugsweise weniger als 1 %, beträgt.
10. Verfahren zum Ausbilden einer Schicht von Bitumen gemäß Anspruch 1 oder Bitumen-Gemischen nach den Ansprüchen 7 oder 8,
dadurch gekennzeichnet,
daß das Bitumen bzw. -Gemisch auf einer Fläche verteilt wird, wobei das Bitumen bzw. -Gemisch während dem Verteilen oder danach erwärmt wird.
11. Verfahren nach Anspruch 10,
dadurch gekennzeichnet, daß der Füllstoff verhältnismäßig große durchgehende Hohlräume, wie z. B. Schotter, aufweist.
12. Verfahren zum Verfestigen von Schotterbetten,
dadurch gekennzeichnet,
daß das Schotterbett mit einem Bitumen, gemäß Anspruch 1, oder einem Träger-Bitumen, gemäß Anspruch 7, oder einem Bitumen-Füllstoff-Gemisch, gemäß Anspruch 8, verfüllt wird.
13. Verfahren nach Anspruch 12,
dadurch gekennzeichnet,
daß während oder nach dem Verfüllen eine Erwärmung des Füllgutes erfolgt.
14. Verfahren zum Verarbeiten von Bitumen nach Anspruch 1,
dadurch gekennzeichnet,
daß das Bitumen gekühlt zur Verarbeitungsstelle gefahren, dort mit wenigstens einem Füllstoff gemischt und auf eine Fläche verteilt wird, wobei die Erwärmung des Bitumens durch die Umgebungstemperatur und gegebenenfalls durch zusätzliche Wärme erfolgt.
15. Verfahren zum Herstellung von Estrich,
dadurch gekennzeichnet,
daß der Estrich aus einem Bitumen-Gemisch gemäß den Ansprüchen 7 oder 8 gebildet wird.
16. Verfahren zum Verarbeiten von Bitumen gemäß Anspruch 1 und Bitumen-Gemischen gemäß Anspruch 7 oder 8,
dadurch gekennzeichnet,
daß das Bitumen bzw. -Gemisch mittels einer beheizbaren Spritzpistole aufgetragen wird.
